# FASCICULE DE BREVET EUROPEEN

(11) **EP 2 402 467 B1**
(45) Date de publication et mention de la délivrance du brevet: **17.06.2015**
(21) Numéro de dépôt: 10167859.7
(22) Date de dépôt: 30.06.2010
(51) Int. Cl.: C22C 5/02, C22F 1/14, A44C 27/00

(54) **Alliage d'or à dureté améliorée**
Goldlegierung mit verbesserter Härte
Gold alloy with improved hardness

(43) Date de publication de la demande: 04.01.2012
(73) Titulaire: The Swatch Group Research and Development Ltd., 2074 Marin (CH)
(72) Inventeur: Dionne, Jean-François, 3210, Kerzers (CH); Bourban, Stewes, 1588, Cudrefin (CH)
(74) Mandataire: Giraud, Eric

(56) Documents cités:
- EP-A1- 0 284 699
- EP-A1- 0 978 572
- DE-A1- 2 024 071
- JP-A- 8 013 060
- US-A- 5 338 378
- SUSS, RAINER ET AL: "18 carat yellow gold alloys with increased hardness", GOLD BULLETIN (LONDON, UNITED KINGDOM) , 37(3-4), 196-207 CODEN: GOBUFW; ISSN: 1027-8591, 2004, XP009141051,
- Jörg Fischer-Bühner: "7. Metallurgy of Gold" In: C. Corti; R. Holliday: "GOLD - Science and Applications", 20 mai 2010 (2010-05-20), CRC Press, Florida, USA, XP002609226, ISBN: 978-1-4200-6523-7 pages 123-159, * PRECIPITATION HARDENING; page 133 - page 136 * * Special Colors of Gold: Black, Blue and Purple; page 147 - page 150 *

## Description

L'invention concerne l'utilisation d'un précipité pour le durcissement d'un alliage d'or 18 carats.

L'invention concerne encore une pièce d'horlogerie, de bijouterie ou de joaillerie comportant au moins un composant réalisé en un tel alliage.

L'invention a pour but la réalisation d'un alliage à base d'or, qui possède des qualités de dureté améliorées par rapport, non seulement à l'or pur, mais aussi par rapport aux alliages à base d'or connus.

Les applications principales sont l'horlogerie, la bijouterie, la joaillerie, et la dentisterie.

Le durcissement de l'or est un problème ancien, qui, depuis l'antiquité, à conduit à l'utilisation d'alliages afin d'obtenir des caractéristiques mécaniques suffisantes pour assurer au moins la tenue des objets fabriqués. En effet, le procédé d'écrouissage par déformation plastique du matériau, qui s'applique bien à certains métaux, s'applique mal à l'or puisque celui-ci ne présente que très peu de consolidation lors de la déformation, et, de plus, recristallise à des températures relativement basses. Le procédé d'affinement de la taille des grains, permettant théoriquement d'élever la limite élastique du matériau, n'est pas approprié non plus pour l'or, qui a une structure cubique faces centrées, dite ci-après FCC, puisqu'il y a suffisamment de systèmes de glissement actifs pour le libre passage des dislocations d'un grain à un autre.

La mise en solution d'éléments d'alliage est le procédé le plus couramment employé, souvent de façon empirique, et ne procure que des duretés médiocres, de l'ordre de 150 à 155 HV sur l'échelle Vickers dans le meilleur des cas.

Différentes tentatives ont été faites, par exemple pour affiner la taille de grain comme dans le document de brevet EP 0 284 699 au nom de Steinemann avec un alliage binaire contenant de l'or et un autre métal choisi parmi l'aluminium, le gallium ou le silicium, ou encore avec un alliage pseudo-binaire similaire comportant encore du cuivre, pour au plus 15% de la concentration en or. Un tel composé donne une structure cubique centrée et une taille de grain inférieure à 50 microns, ce qui permet d'obtenir une certaine ductilité, ce qui n'est pas la qualité recherchée ici.

On connaît encore la préparation d'alliages dentaires présentant une dureté croissante dans le temps et à la température du corps, par le document de brevet US 5 338 378 au nom de Université de Kyushu, qui met en oeuvre un alliage avec 67% à 82 % d'or, 18% à 33% de cuivre, et 2% à 8% d'au moins un autre métal pris parmi le gallium, l'aluminium et le zinc, cet alliage subit une opération de trempe après une chauffe entre 650 et 700°C, avant son utilisation. De façon similaire un brevet EP 0 978 572 au nom de Hafner GmbH décrit un alliage composé de 70% à 80% d'or, de 15% à 25% de cuivre, de 0% à 15% d'argent, et de 0,1% à 5% de gallium, qui, de façon inexpliquée, s'oxyde peu lors d'un second traitement à 400°C qui suit un premier traitement à 800°C, et acquiert une dureté qui croît avec le temps à température ambiante.

On connaît encore les documents suivants :
Le document dit D1 : JP 8 013060 A au nom de PILOT PEN, décrit l'obtention d'un alliage d'or de dureté améliorée avec plusieurs compositions possibles :
   - 15 à 19% de cuivre et 4 à 10% d'argent, et 0,3 à 1% d'aluminium et/ou de magnésium,
   - ou bien 15 à 19% de cuivre, 4 à 10% d'argent, 0,3 à 1% d'aluminium et/ou de magnésium, et 0,3 à 2% de zinc.
On incorpore à ce mélange de 0,1 à 1% de ruthénium et/ou de cobalt.
Toutefois, cette composition correspond à un or rose, ce qui n'est pas revendiqué ici.

Le document dit D2 : EP 0 978 572 A1 au nom de HAFNER, décrit un alliage avec 70 à 80% d'or et 15 à 25% de cuivre, auxquels s'ajoute 0,1 à 5% de gallium. Selon certaines variantes il put encore contenir : 0,1 à 3% de zinc, ou/et 0,5 à 5% d'argent, ou/et de 0,1 à 0,5% de silicium, ou/et de 0,1 à 2% de fer ou/et de 0,1 à 0,3% d'indium, ou/et de 0,1 à 0,5% d'aluminium ou/et de 0,1 à 3% d'étain.

Le document dit D3 : US 5 38 378 A au nom de OHTA MICHIO, décrit un alliage d'or dentaire avec un vieillissement lent de 20 à 30 jours et au cours duquel sa dureté augmente encore. Il comporte de 82 à 67% d'or, de 18 à 33% de cuivre, de 0 à 2% d'un accélérateur de durcissement choisi parmi le gallium et le zinc. L'alliage est soumis à une chauffe à 650-700°C et trempé à l'eau. Dans une autre composition, il comporte de 2 à 8% d'un tel accélérateur, qui comporte au moins un métal choisi parmi le groupe consistant en 1 à 4% de gallium, de 0,4 à 2% d'aluminium, et de 1 à 5% de zinc. Dans une autre composition, il comporte de 1 à 4% de gallium. Dans une autre composition, il comporte de 1 à 5% de zinc.

Le document dit D4 : Article « 18 carat yellow gold alloys with increased hardness », de SUSS, RAINER, publié en 2004, décrit des alliages d'or à dureté améliorée, et l'influence des métaux d'addition, tant pour l'obtention de caractéristiques physiques que de coloris particuliers.

Le document dit D5 : Article « Metallurgy of gold » de FISCHER-BÜHNER, publié le 20.05.2010, détaille la métallurgie de l'or et de ses alliages.

Il s'avère que, parmi les multiples études réalisées, on sait sélectionner des alliages d'or de dureté convenable, sans toujours comprendre le mécanisme physico-chimique conduisant de façon infaillible à la dureté recherchée.
En somme, les procédés connus sont empiriques, peu maîtrisés, et donnent souvent naissance à des alliages qui, d'une part n'ont qu'une dureté moyenne, et d'autre part ont une coloration très particulière et très différente de celle de l'or pur.

Il s'agit, dans le cadre de l'invention, de mettre au point un alliage qui possède des propriétés de bonne dureté superficielle, supérieure à 250 HV sur l'échelle Vickers, ainsi que des propriétés de dureté équivalentes à coeur, en comparaison avec les duretés de l'ordre de 155 HV couramment obtenus par mise en solution d'éléments d'alliage métalliques.

Il est, encore, important de pouvoir conserver l'aspect de l'or, ainsi que son éclat.

A cet effet l'invention concerne l'utilisation d'un précipité pour le durcissement d'un alliage d'or 18 carats, caractérisée en ce que ledit précipité est un précipité d'aluminium et d'or Al₂Au₅ pour le durcissement d'un alliage d'or comportant au moins 75% d'or, de 0.1% à 2,1% d'aluminium, et le complément à 100%, compris entre 22,4% et 24,0% d'au moins un métal d'addition choisi d'une part pour son aptitude à favoriser une structure cubique faces centrées CFC stable, et d'autre part pour son aptitude à augmenter la solubilité de l'aluminium dans l'or d'autre part, ladite utilisation résultant de l'insertion dudit précipité d'aluminium et d'or Al₂Au₅ dans une structure cubique faces centrées CFC résultant de la mise en solution dudit mélange constitué d'or, d'aluminium, dudit au moins un métal d'addition, et de précipités d'aluminium avec l'or, que ladite insertion est réalisée par un procédé d'obtention d'un alliage 18 carats à base d'or, à dureté améliorée, selon lequel :
- on choisit, pour son aptitude à constituer des précipités avec l'or, un second métal qui est l'aluminium;
- on choisit au moins un dit métal d'addition pour son aptitude à favoriser une structure cubique faces centrées FCC stable d'une part, et pour son aptitude à augmenter la solubilité à haute température de l'aluminium dans l'or d'autre part ;
- on crée les conditions d'insertion, dans une structure cubique faces centrées FCC résultant de la mise en solution d'un mélange d'or, d'aluminium, et dudit au moins un métal d'addition, de précipités d'aluminium avec l'or ;
- on prépare un mélange comportant en masse au moins 75% d'or, de 0,1% à 2,1% d'aluminium, et un complément constitué dudit au moins un métal d'addition, l'aluminium et ledit métal d'addition étant choisis pour obtenir au moins un précipité sélectionné d'aluminium avec l'or pour constituer un intermétallique conférant audit alliage une dureté supérieure à 250 HV ;
- on restreint la sélection dudit au moins un précipité sélectionné au seul dit précipité sélectionné d'aluminium et d'or Al₂Au₅ ;
- on met en solution ledit mélange par une mise en température entre 650°C et 700°C;
- on effectue un refroidissement brusque après ladite mise en solution sous la forme d'une trempe;
- on effectue après ledit refroidissement brusque un traitement de revenu structurant à une température comprise entre 200°C et 250°C pour donner naissance audit précipité sélectionné d'aluminium et d'or Al₂Au₅,
- on fait croître de façon contrôlée ledit précipité sélectionné d'aluminium et d'or Al₂Au₅; en maintenant ledit revenu structurant pendant une durée suffisante pour obtenir la dureté requise ;
- on effectue un refroidissement à l'ambiante,
et encore caractérisé en ce que ledit métal d'addition est choisi parmi les éléments suivants: argent, chrome, cuivre, fer, hafnium, manganèse, niobium, palladium, platine, vanadium.

Selon une caractéristique de l'invention, ledit précipité d'aluminium et d'or Al₂Au₅ constitue un intermétallique conférant audit alliage une dureté supérieure à 250 HV, pour améliorer le durcissement structural dudit alliage.

Selon une caractéristique particulière de l'invention, ledit métal d'addition est l'argent.

Selon une caractéristique particulière de l'invention, un dit métal d'addition est l'argent, et est complété par un autre métal d'addition de concentration inférieure à celle de l'argent. Plus particulièrement, ledit autre métal d'addition est le cuivre.

Selon une caractéristique particulière de l'invention, on effectue ledit refroidissement brusque par une trempe à l'eau.

Selon une caractéristique particulière de l'invention, on effectue ledit revenu structurant au moins 24 heures après ledit refroidissement brusque.

L'invention concerne encore une pièce d'horlogerie, de bijouterie ou de joaillerie comportant au moins un composant réalisé en un alliage d'or 18 carats à dureté améliorée comportant un précipité sélectionné d'aluminium et d'or Al₂Au₅ ainsi utilisé et inséré dans une structure cubique faces centrées CFC résultant de la mise en solution d'un mélange constitué d'or, d'aluminium, dudit au moins un métal d'addition, et dudit précipité sélectionné d'aluminium et d'or Al₂Au₅, ledit composant comportant au moins 75% d'or, de 1,0% à 2,1% d'aluminium, et le complément à 100%, compris entre 22,4% à 24,0%, d'au moins un métal d'addition choisi et encore caractérisé en ce que ledit métal d'addition est choisi parmi les éléments suivants: argent, chrome, cuivre, fer, hafnium, manganèse, niobium, palladium, platine, vanadium.

Dans le mode de réalisation préférentiel de la description, concernant un alliage 18 carats, l'alliage conserve l'aspect spécifique à l'or pur. Cet alliage obtenu, par sa dureté améliorée, est résistant aux rayures, et est tout à fait approprié pour des pièces d'horlogerie, de bijouterie ou de joaillerie, et en particulier pour leurs composants visibles tels que lunettes et carrures de montres, et structures de bijoux, bracelets, fermoirs, boucles, et autres articles.

L'invention procure un procédé de mise en oeuvre simple, reproductible, permettant d'obtenir avec certitude un alliage d'or avec une dureté requise, supérieure à 250 HV, avec une durée de traitement faible. L'alliage obtenu est directement utilisable, sans nécessiter de vieillissement supplémentaire.

D'autres caractéristiques et avantages de l'invention apparaîtront à la lecture de la description qui va suivre, en référence aux dessins annexés, où :
- la figure 1 est un diagramme de phases d'un alliage pseudo-binaire Au-Ag-AI selon l'invention, dans un exemple d'alliage à 18 carats, et qui représente les différentes phases, en fonction, d'une part en abscisse de la concentration d'aluminium, c'est-à-dire du rapport entre la masse d'aluminium et la masse totale de l'alliage, et d'autre part en ordonnée de la température, ici représentée en degrés Celsius ;
- la figure 2 est un diagramme de dureté Vickers en ordonnée, en fonction du temps en abscisse, d'un alliage selon l'invention réalisé dans un domaine préférentiel A du diagramme de la figure 1 en comparaison d'un or 18 carats obtenu de manière standard.

L'invention a pour but la réalisation d'un alliage à base d'or, qui possède des qualités de dureté améliorées par rapport, non seulement à l'or pur, mais aussi par rapport aux alliages à base d'or connus.

L'invention met en oeuvre un procédé de durcissement structural, par la sélection d'éléments particuliers, qui sont ici choisis pour former des précipités particuliers. Parmi les différents précipités que peut former l'or avec d'autres métaux, dans des conditions physico-chimiques bien particulières, il s'agit de choisir ceux dont on peut contrôler, par la mise en oeuvre d'un traitement approprié, la germination et la croissance, pour optimiser les caractéristiques mécaniques, et en particulier ici pour améliorer la dureté.

En particulier, la caractéristique mécanique que la présente invention permet d'améliorer, par la création d'un procédé particulier, est la dureté, qui concerne aussi bien la dureté à coeur de l'alliage, que la dureté superficielle qui est très importante en horlogerie, bijouterie, joaillerie pour résister aux rayures ou du moins pour en minimiser les effets.

On est donc dans un cas de figure très différent de la plupart des alliages d'or, utilisés en bijouterie, qui sont élaborés le plus souvent de façon à comporter le titre d'or minimal garantissant un aspect proche de celui de l'or, et avec la recherche d'une grande formabilité, de façon à permettre le laminage, ou encore l'étirement, en corps creux ou en feuilles, faciles à mettre en forme, et faciles à souder.

La démarche inventive de l'invention a consisté à rechercher la possibilité d'insertion, dans une structure cubique faces centrées ou FCC, de précipités, et de les y faire croître de manière contrôlée, de façon à obtenir une dureté supérieure à la dureté usuelle.

L'invention concerne plus particulièrement le domaine des alliages d'or à haute teneur en or, et tout particulièrement les alliages 18 carats, comportant au moins 75% de leur poids d'or.

La sélection de l'aluminium est propre à l'invention, en raison de l'aptitude de ce métal à former avec l'or différents précipités : Al₂Au₅, AlAu₂, AlAu. Ces trois précipités permettent d'obtenir des alliages avec une dureté améliorée.

On conduire le procédé de façon à obtenir le précipité Al₂Au₅, qui procure, incorporé dans un alliage, une tenue normale au cours d'opérations d'usinage ou de transformation. Il s'agit donc d'obtenir la création de ce précipité Al₂Au₅, et, de préférence, d'obtenir la création de ce précipité Al₂Au₅ seul, car il possède de meilleures propriétés que les deux autres précipités AlAu₂ et AlAu.

La création de ce précipité Al₂Au₅ doit être obtenue au sein d'une structure FCC. Un alliage binaire composé uniquement d'or et d'aluminium est malcommode à élaborer, et est très fragile, ce qui le rend inapte à la plupart des emplois en bijouterie ou joaillerie. Il est donc nécessaire de stabiliser la phase FCC par l'incorporation d'au moins un autre élément d'alliage permettant d'assurer la solubilité intermétallique à haute température, et aussi d'assurer une phase FCC la plus longue possible, c'est-à-dire pour une plage de teneur d'aluminium la plus large possible.

Différents essais d'alliages pseudo-binaires ont été testés.

Le second métal peut être choisi parmi l'argent, le chrome, le cuivre, le fer, le hafnium, le manganèse, le niobium, le palladium, le platine, le vanadium, cette liste n'étant pas exhaustive.

L'expérimentation démontre que le choix de l'argent est le plus particulièrement favorable à la solubilité intermétallique à haute température, et à l'obtention d'une phase FCC longue, car la miscibilité argent-or est complète, et car l'argent peut dissoudre également de l'aluminium.

De façon innovante, l'invention s'est attachée à créer le diagramme de phases de l'alliage pseudo-binaire Au-Ag-Al, tel que visible sur la figure 1. Ce diagramme représente de façon classique les différentes phases, en fonction, d'une part en abscisse de la concentration d'aluminium, c'est-à-dire du rapport entre la masse d'aluminium et la masse totale de l'alliage, et d'autre part en ordonnée de la température, ici représentée en degrés Celsius. Le diagramme de la figure 1 représente le cas préféré d'une concentration en masse d'or de 75%, soit le cas préféré d'un alliage 18 carats.

C'est un diagramme à miscibilité partielle, et l'on observe des limites de solubilité, sensiblement verticales sur le diagramme, qui séparent des phases chacune de composition définie et différente de la voisine. Dans chacune de ces phases, les atomes se réorganisent localement pour former des précipités, qui sont des composés définis de composition fixe.

Afin d'obtenir le précipité Al₂Au₅ souhaité, et lui seul, il convient de se restreindre à un premier domaine appelé A sur la figure 1, dans lequel ne coexistent, que les éléments de l'alliage sous forme FCC d'une part, et les précipités de Al₂Au₅ d'autre part. La concentration en aluminium, pour rester dans ce domaine, doit rester inférieure à 2,1%. La plage de concentrations à respecter est 0,1% à 2,1% d'aluminium afin d'être certain de ne développer que du Al₂Au₅.

Un second domaine appelé B sur la figure 1 correspond à une phase où coexistent, avec les éléments de l'alliage sous forme FCC, les précipités de Al₂Au₅ et de AlAu₂.

Le troisième domaine appelé C sur la figure 1 correspond à une phase où coexistent, avec les éléments de l'alliage sous forme FCC, seulement les précipités de AlAu₂.

Le diagramme de la figure 1 montre que, pour obtenir un alliage dans une composition optimale dans le domaine A, un mode d'obtention consiste à opérer une mise en température de tous les éléments de l'alliage, puis de se trouver dans le domaine D de la figure 1, correspondant à une mise en solution de l'aluminium. Un traitement thermique de dilution, à une température entre le solidus et le liquidus délimitant le domaine D, permet une mise en solution homogène : l'or est en structure FCC, grâce à l'élément ou aux éléments d'addition choisis, notamment l'argent, et la structure FCC est stable. On observe une grande solubilité de l'aluminium dans la phase FCC_A1, à haute température, en particulier aux températures comprises entre 400°C et 700°C. Ce ou ces éléments d'addition facilitent aussi la solubilité de l'aluminium dans l'or.

L'alliage est ensuite rendu métastable. La montée en température, effectuée par exemple entre environ 400°C et 700°C pour la partie extrême du domaine A, idéalement aux environs de 650°C, est suivie d'un refroidissement rapide, tel qu'une trempe à l'eau, ou similaire. Ainsi, les atomes d'aluminium n'ont pas le temps de se réorganiser. Après une durée variable, mais de préférence voisine de 24 heures, l'alliage est soumis à un traitement de revenu structurant, dans la gamme de températures définie par le solvus du domaine A pour la concentration en aluminium considérée. En tout état de cause, ce revenu structurant ne dépasse pas la température de 400°C. Pendant ce revenu, les précipités de Al₂Au₅ se développent et croissent. De préférence, la température de revenu structurant est supérieure à 200°C pour faciliter cette croissance des précipités, et aussi limiter la durée du traitement thermique.

La figure 2 est un diagramme de dureté Vickers en ordonnée en fonction du temps en abscisse. On voit, sur l'exemple de la figure 2 d'un revenu structurant à 200°C, qu'une dureté supérieure à 250 HV est obtenue très vite, après environ 2 heures. Cette dureté va encore croître si l'on prolonge le traitement de revenu structurant, mais de façon asymptotique, et il n'est guère utile, même si on recherche la dureté maximale, de prolonger le traitement au-delà d'une dizaine d'heures, où l'on atteint une dureté de l'ordre de 280 HV. La figure 2 montre, à titre de comparaison, le niveau de dureté de 150 HV obtenu avec un alliage d'or 18 K, ou 18 carats, conventionnel.

Si l'on effectue le revenu structurant à une température plus basse, par exemple 100°C, une dureté supérieure à 200 HV ne sera obtenue qu'après 10 à 15 heures, et le traitement doit encore être prolongé pour atteindre un niveau de l'ordre de 250 HV.

Le précipité Al₂Au₅ obtenu est plus dur que l'or.

Il est essentiel, selon l'invention, de favoriser la présence du précipité Al₂Au₅, et, de préférence, de restreindre la formation de précipités constitués uniquement d'or et d'aluminium à ce seul précipité Al₂Au₅ qui possède les meilleures caractéristiques, pour permettre de résoudre le problème technique du durcissement de l'alliage.

De préférence, afin de permettre le développement optimal des précipités Al₂Au₅, l'alliage ne comporte pas d'autre métal que de l'or, de l'aluminium, et un métal d'addition, de préférence l'argent, choisi pour augmenter la solubilité intermétallique et pour allonger au maximum la phase D, en termes d'amplitude de plage de concentrations d'aluminium.

En somme, l'invention se distingue de l'art antérieur en ce qu'elle crée les conditions de développement de précipités Al₂Au₅, au sein d'un alliage de composition adéquate comportant de l'or, de l'aluminium, et au moins un métal d'addition choisi pour son aptitude à favoriser une structure FCC stable d'une part, et à augmenter la solubilité de l'aluminium dans l'or d'autre part, ce métal d'addition étant de préférence l'argent.

La composition optimale en masse est de 0,1% à 2,1% d'aluminium, au moins 75% d'or afin de respecter l'aloi légal en bijouterie et joaillerie, et le complément constitué par le métal d'addition.

Le métal d'addition peut aussi être du cuivre. Il est, encore, possible de cumuler plusieurs métaux ayant chacun les propriétés que doit avoir ce métal d'addition, à savoir l'aptitude à favoriser une structure FCC stable d'une part, et l'aptitude à augmenter la solubilité de l'aluminium dans l'or d'autre part.

L'argent est le meilleur élément, et les autres éléments métalliques de la liste énoncée plus haut peuvent être ajoutés pour ajuster la teinte de l'alliage. Cette liste des éléments a été dressée de sorte à ce que les éléments y figurant satisfont la condition d'augmenter la solubilité de l'aluminium dans la structure FCC à haute température.

Notamment le cuivre se montre moins favorable que l'argent pour remplir ces fonctions particulières en présence d'or et d'aluminium. L'emploi du cuivre reste possible pour des raisons de coût, mais est nettement moins favorable que l'argent, et devrait toujours, en cas d'emploi, être combiné à de l'argent, en prêtant attention que la concentration d'argent soit toujours supérieure à la concentration de cuivre dans l'alliage.

Lors de l'emploi d'autres métaux d'addition que l'argent, par exemple choisis parmi le chrome, le cuivre, le fer, le hafnium, le manganèse, le niobium, le palladium, le platine, le vanadium, il convient de prêter attention au fait que l'aluminium pourrait former des précipités avec certains de ces métaux d'addition, mais qu'on souhaite former préférentiellement des précipités Al₂Au₅. Donc, en plus de l'argent et l'aluminium, il faut utiliser préférentiellement ces seuls éléments : le chrome, le cuivre, le fer, le hafnium, le manganèse, le niobium, le palladium, le platine, le vanadium

De plus, chaque nouvelle composition avec différents métaux d'addition nécessite de mener une expérimentation complète afin de définir les diagrammes de phase correspondants, inexistants dans la littérature, d'analyser les précipités et autres intermétalliques créés au sein de chacune des phases, de vérifier que ces composés n'altèrent pas les propriétés mécaniques de l'alliage à base d'or. Ces études et expérimentations sont longues et coûteuses et ne peuvent être menées au hasard. Elles ont encore pour but de déterminer, au cas par cas, la plage de concentrations d'aluminium à respecter pour obtenir des précipités Al₂Au₅, et de préférence seulement celui-ci.

En résumé, l'invention permet l'obtention d'un alliage à base d'or à dureté améliorée, qui est constitué d'un mélange comportant en masse au moins 75% d'or, de 0,1% à 2,1% d'un second métal choisi pour son aptitude à constituer des précipités avec l'or, et un complément constitué d'au moins un métal d'addition choisi pour son aptitude à favoriser une structure cubique faces centrées FCC stable d'une part, et pour son aptitude à augmenter la solubilité dudit second métal dans l'or d'autre part, ce mélange comportant encore au moins un tel précipité du second métal avec l'or sélectionné pour obtenir une dureté supérieure à 250 HV.

Le second métal est l'aluminium et le précipité sélectionné est le précipité d'aluminium et d'or Al₂Au₅, qui permet d'obtenir un alliage avec de très bonnes caractéristiques de dureté, qui est supérieure à 250 HV, et notamment au voisinage de 280 HV. Ce précipité Al₂Au₅ procure également à l'alliage une bonne tenue lors de sa transformation ou de son usinage, car il ne rend pas l'alliage cassant.

Préférentiellement, le métal d'addition est l'argent, qui assure une bonne mise en solution de l'ensemble du mélange.

Dans une réalisation particulière, le métal d'addition est l'argent et il est complété par un autre métal d'addition pour ajuster la teinte de l'alliage.

Le procédé d'obtention d'un tel alliage à base d'or, à dureté améliorée, selon l'invention, comporte les étapes selon lesquelles:
- on choisit un second métal pour son aptitude à constituer des précipités avec l'or ;
- on choisit au moins un métal d'addition pour son aptitude à favoriser une structure cubique faces centrées FCC stable d'une part, et pour son aptitude à augmenter la solubilité dudit second métal dans l'or d'autre part ;
- on crée les conditions d'insertion, dans une structure cubique faces centrées FCC résultant de la mise en solution d'un mélange d'or, de ce second métal, et de ce métal d'addition ou de ces métaux d'addition, de précipités du second métal avec l'or ;
- on prépare un mélange comportant en masse au moins 75% d'or, de 0,1% à 2,1% du second métal, et un complément constitué du au moins un métal d'addition, ce second métal et ce métal d'addition étant choisis pour obtenir au moins un précipité sélectionné du second métal avec l'or d'une dureté supérieure à 250 HV ;
- on met en solution ce mélange par une mise en température entre 400°C et 700 °C;
- on effectue un refroidissement brusque après la mise en solution;
- on effectue après ce refroidissement brusque un traitement de revenu structurant à une température comprise entre 200°C et 400°C pour donner naissance à au moins un précipité sélectionné du second métal avec l'or ;
- on fait croître de façon contrôlée ce précipité sélectionné ou ces précipités sélectionnés en maintenant le revenu structurant pendant une durée suffisante pour obtenir la dureté requise ;
- on effectue un refroidissement à l'ambiante.

De façon préférée, on restreint la sélection de précipités sélectionnés à un seul précipité.

Avantageusement, on effectue le revenu structurant au moins 24 heures après le refroidissement brusque.

De préférence, on choisit pour le second métal l'aluminium, et on choisit pour précipité sélectionné le précipité d'aluminium et d'or Al₂Au₅.

De façon avantageuse, on choisit comme métal d'addition l'argent.

Dans une variante de réalisation, on choisit comme métal d'addition l'argent et on y ajoute un autre métal d'addition ayant des caractéristiques similaires à l'argent, pour ajuster la teinte de l'alliage.

L'invention concerne encore une pièce d'horlogerie, de bijouterie ou de joaillerie comportant au moins un composant réalisé en un tel alliage.

## Revendications

1. Utilisation d'un précipité pour le durcissement d'un alliage d'or 18 carats, **caractérisée en ce que** ledit précipité est un précipité d'aluminium et d'or Al₂Au₅ pour le durcissement d'un alliage d'or comportant au moins 75% d'or, de 0.1% à 2,1% d'aluminium, et le complément à 100%, compris entre 22,4% et 24,0% d'au moins un métal d'addition choisi d'une part pour son aptitude à favoriser une structure cubique faces centrées CFC stable, et d'autre part pour son aptitude à augmenter la solubilité de l'aluminium dans l'or d'autre part, ladite utilisation résultant de l'insertion dudit précipité d'aluminium et d'or Al₂Au₅ dans une structure cubique faces centrées CFC résultant de la mise en solution dudit mélange constitué d'or, d'aluminium, dudit au moins un métal d'addition, et de précipités d'aluminium avec l'or, que ladite insertion est réalisée par un procédé d'obtention d'un alliage 18 carats à base d'or, à dureté améliorée, selon lequel :
- on choisit, pour son aptitude à constituer des précipités avec l'or, un second métal qui est l'aluminium;
- on choisit au moins un dit métal d'addition pour son aptitude à favoriser une structure cubique faces centrées FCC stable d'une part, et pour son aptitude à augmenter la solubilité à haute température de l'aluminium dans l'or d'autre part ;
- on crée les conditions d'insertion, dans une structure cubique faces centrées FCC résultant de la mise en solution d'un mélange d'or, d'aluminium, et dudit au moins un métal d'addition, de précipités d'aluminium avec l'or ;
- on prépare un mélange comportant en masse au moins 75% d'or, de 0,5% à 2,1% d'aluminium, et un complément constitué dudit au moins un métal d'addition, l'aluminium et ledit métal d'addition étant choisis pour obtenir au moins un précipité sélectionné d'aluminium avec l'or pour constituer un intermétallique conférant audit alliage une dureté supérieure à 250 HV ;
- on restreint la sélection dudit au moins un précipité sélectionné au seul dit précipité sélectionné d'aluminium et d'or Al₂Au₅ ;
- on met en solution ledit mélange par une mise en température entre 650°C et 700°C;
- on effectue un refroidissement brusque après ladite mise en solution sous la forme d'une trempe;
- on effectue après ledit refroidissement brusque un traitement de revenu structurant à une température comprise entre 200°C et 250°C pour donner naissance audit précipité sélectionné d'aluminium et d'or Al₂Au₅,
- on fait croître de façon contrôlée ledit précipité sélectionné d'aluminium et d'or Al₂Au₅; en maintenant ledit revenu structurant pendant une durée suffisante pour obtenir la dureté requise ;
- on effectue un refroidissement à l'ambiante,
et encore **caractérisé en ce que** ledit métal d'addition est choisi parmi les éléments suivants: argent, chrome, cuivre, fer, hafnium, manganèse, niobium, palladium, platine, vanadium.

2. Utilisation d'un précipité selon la revendication 1, **caractérisée en ce que** ledit précipité d'aluminium et d'or Al₂Au₅ constitue un intermétallique conférant audit alliage une dureté supérieure à 250 HV, pour améliorer le durcissement structural dudit alliage.

3. Utilisation d'un précipité selon la revendication 1 ou 2, **caractérisée en ce que** ledit métal d'addition est l'argent.

4. Utilisation d'un précipité selon la revendication 1 ou 2, **caractérisée en ce que** un dit métal d'addition est l'argent, et est complété par un autre métal 5 d'addition de concentration inférieure à celle de l'argent.

5. Utilisation d'un précipité selon la revendication 4, **caractérisée en ce que** ledit autre métal d'addition est le cuivre.

6. Utilisation d'un précipité selon l'une des revendications précédentes, **caractérisée en ce qu'**on effectue ledit refroidissement brusque par une trempe à l'eau.

7. Utilisation d'un précipité selon l'une des revendications précédentes, **caractérisée en ce qu'**on effectue ledit revenu structurant au moins 24 heures après ledit refroidissement brusque.

8. Pièce d'horlogerie, de bijouterie ou de joaillerie comportant au moins un composant réalisé en un alliage d'or 18 carats à dureté améliorée comportant un précipité sélectionné d'aluminium et d'or Al₂Au₅ utilisé selon l'une des revendications précédentes et inséré dans une structure cubique faces centrées CFC résultant de la mise en solution d'un mélange constitué d'or, d'aluminium, dudit au moins un métal d'addition, et dudit précipité sélectionné d'aluminium et d'or Al₂Au₅, ledit composant comportant au moins 75% d'or, de 0.1% à 2,1% d'aluminium, et le complément à 100%, compris entre 22,4% à 24,0%, d'au moins un métal d'addition choisi et encore **caractérisé en ce que** ledit métal d'addition est choisi parmi les éléments suivants: argent, chrome, cuivre, fer, hafnium, manganèse, niobium, palladium, platine, vanadium.

## Patentansprüche

1. Verwendung eines Niederschlags zum Härten einer Goldlegierung mit 18 Karat, **dadurch gekennzeichnet, dass**
der Niederschlag ein Niederschlag aus Aluminium und Gold, Al₂Au₅, ist, um eine Goldlegierung zu härten, die wenigstens enthält: 75 % Gold, 0,1 % bis 2,1 % Aluminium und für den Rest auf 100 % wenigstens ein additives Metall im Bereich von 22,4 % bis 24,0 %, das einerseits wegen seiner Eignung, eine stabile FCC kubisch-flächenzentrierte Struktur, zu begünstigen, und andererseits wegen seiner Eignung, die Löslichkeit von Aluminium in Gold gewählt ist, enthält, wobei die Verwendung aus dem Einbringen des Niederschlags aus Aluminium und Gold, Al₂Au₅ in eine FCC kubisch-flächenzentrierte Struktur resultiert, die aus dem Bringen in Lösung des Gemisches, das aus Gold, Aluminium, dem wenigstens einen zusätzlichen Metall und Niederschlägen von Aluminium mit Gold gebildet ist, resultiert,
dass das Einbringen durch ein Verfahren zum Erhalten einer Legierung mit 18 Karat auf Goldbasis mit verbesserter Härte ausgeführt wird, gemäß dem:
- ein zweites Metall, das Aluminium ist, wegen seiner Eignung, Niederschläge mit Gold zu bilden, gewählt wird;
- wenigstens ein zusätzliches Metall wegen seiner Eignung, einerseits eine stabile FCC kubisch-flächenzentrierte Struktur zu begünstigen, und andererseits wegen seiner Eignung, die Löslichkeit bei hoher Temperatur von Aluminium im Gold zu erhöhen, gewählt wird;
- Bedingungen zum Einbringen der Niederschläge aus Aluminium mit Gold in eine FCC kubisch-flächenzentrierte Struktur, die aus dem Bringen in Lösung eines Gemisches aus Gold, Aluminium und dem wenigstens einen zusätzlichen Metall resultiert, erzeugt werden;
- ein Gemisch vorbereitet wird, das wenigstens 75 Gew.-% Gold, 0,5 Gew.-% bis 2,1 Gew.-% Aluminium und einen Rest, der aus dem wenigstens einen zusätzlichen Metall gebildet ist, enthält, wobei Aluminium und das zusätzliche Metall gewählt werden, um wenigstens einen ausgewählten Niederschlag aus Aluminium mit Gold zu erhalten, um ein Intermetall zu bilden, das der Legierung eine Härte von mehr als 250 HV verleiht;
- die Auswahl des wenigstens einen ausgewählten Niederschlags auf den einzigen ausgewählten Niederschlag aus Aluminium und Gold, Al₂Au₅, eingeschränkt wird,
- das Gemisch durch Erwärmen auf eine Temperatur im Bereich von 650 °C bis 700 °C in Lösung gebracht wird;
- eine plötzliche Abkühlung nach dem Einbringen in eine Lösung in Form eines Abschreckens erfolgt;
- nach dem plötzlichen Abkühlen eine strukturierende Anlassverarbeitung bei einer Temperatur im Bereich von 200 °C bis 250 °C ausgeführt wird, um den ausgewählten Niederschlag aus Aluminium und Gold, Al₂Au₅, entstehen zu lassen,
- bewirkt wird, dass der ausgewählte Niederschlag aus Aluminium und Gold, Al₂Au₅, kontrolliert aufwächst; wobei das strukturierende Anlassen während einer Dauer, die ausreicht, um die erforderliche Härte zu erhalten, beibehalten wird;
- eine Abkühlung im Raumtemperatur ausgeführt wird,
und außerdem **dadurch gekennzeichnet, dass** das zusätzliche Metall unter den folgenden Elementen gewählt ist: Silber, Chrom, Kupfer, Eisen, Hafnium, Mangan, Niob, Palladium, Platin, Vanadium.

2. Verwendung eines Niederschlags nach Anspruch 1, **dadurch gekennzeichnet, dass** der Niederschlag aus Aluminium und Gold, Al₂Au₅, ein Intermetall bildet, das der Legierung eine Härte von mehr als 250 HV verleiht, um die strukturelle Aushärtung der Legierung zu verbessern.

3. Verwendung eines Niederschlags nach Anspruch 1 oder 2, **dadurch gekennzeichnet, dass** das zusätzliche Metall Silber ist.

4. Verwendung eines Niederschlags nach Anspruch 1 oder 2, **dadurch gekennzeichnet, dass** das zusätzliche Metall Silber ist und durch ein anderes zusätzliches Metall mit einer Konzentration, die kleiner als jene von Silber ist, vervollständigt wird.

5. Verwendung eines Niederschlags nach Anspruch 4, **dadurch gekennzeichnet, dass** das andere zusätzliche Metall Kupfer ist.

6. Verwendung eines Niederschlags nach einem der vorhergehenden Ansprüche, **dadurch gekennzeichnet, dass** das plötzliche Abkühlen durch ein Abschrecken mit Wasser erfolgt.

7. Verwendung eines Niederschlags nach einem der vorhergehenden Ansprüche, **dadurch gekennzeichnet, dass** das strukturierende Anlassen wenigstens 24 Stunden nach dem plötzlichen Abkühlen ausgeführt wird.

8. Zeitmessgerät, Schmuck- oder Juweliererstück, das wenigstens eine Komponente enthält, die aus einer Goldlegierung mit 18 Karat mit verbesserter Härte verwirklicht ist, die einen ausgewählten Niederschlag aus Aluminium und Gold, Al₂Au₅, enthält, der gemäß einem der vorhergehenden Ansprüche verwendet wird und in eine FCC kubisch-flächenzentrierte Struktur eingebracht wird, die aus dem Bringen in Lösung eines Gemisches resultiert, das aus Gold, Aluminium, dem wenigstens einen zusätzlichen Metall und dem ausgewählten Niederschlag aus Aluminium und Gold, Al₂Au₅, gebildet ist, wobei die Komponente wenigstens 75 % Gold, 0,1 % bis 2,1 % Aluminium und für den Rest auf 100 % wenigstens ein zusätzliches Metall im Bereich von 22,4 % bis 24,0 % enthält, das so gewählt ist und **dadurch gekennzeichnet ist, dass** das zusätzliche Metall gewählt ist unter den folgenden Elementen: Silber, Chrom, Kupfer, Eisen, Hafnium, Mangan, Niob, Palladium, Platin, Vanadium.

## Claims

1. Use of an aluminium and gold precipitate for hardening a 18 carat gold-based alloy, **characterized in that** said precipitate is an aluminium and gold precipitate Al₂Au₅ for hardening a gold alloy comprising at least 75% of gold, 0.1% to 2.1% of aluminium, and the complement to 100%, comprised between 22,4% and 24,0%, of at least one additional metal, chosen for its ability to favour a stable FCC structure on the one hand, and for its ability to increase the solubility of aluminium in gold on the other hand, said use resulting from the insertion of said aluminium and gold precipitate Al₂Au₅ into an FCC structure resulting from the solution heat treatment of said mixture comprising gold, aluminium, said at least one additional metal, and aluminium and gold precipitates, **in that** said insertion is realised by a method for obtaining a 18 carat gold-based alloy, with improved hardness, according to which:
- a second metal is chosen for its ability to form precipitates with gold, said second metal being aluminium;
- at least one additional metal is chosen for its ability to favour a stable FCC on the one hand, and for its ability to increase the high temperature solubility of said second metal in gold on the other hand;
- the conditions are created for inserting precipitates of aluminium with gold into an FCC structure resulting from the solution heat treatment of a mixture of gold, aluminium and said at least one additional metal;
- a mixture is prepared comprising in weight percent at least 75% of gold, 0.5% to 2.1% of said second metal, and a complement made with said at least one additional metal, aluminium and said additional metal being selected to obtain at least one said particular precipitate of aluminium with gold to form an intermetallic compound giving said alloy a hardness of more than 250HV;
- the selection of said at least one selected precipitate is restricted to only the single precipitate Al₂Au₅ ;
- said mixture is solution heat treated by being heated to between 650°C and 700°C;
- after said solution heat treatment, rapid cooling is performed in the form of a hardening;
- after said rapid cooling, a tempering structuring treatment is carried out at a temperature of between 200°C and 250°C to create said selected aluminium and gold precipitate Al₂Au₅;
- said selected aluminium and gold precipitate Al₂Au₅ is grown in a controlled manner by maintaining said tempering structuring treatment for a sufficient period of time to obtain the desired hardness;
- cooling at ambient temperature is carried out,
and still **characterized in that** said additional metal is selected from among following elements: silver, chromium, copper, iron, hafnium, manganese, niobium, palladium, platinum, vanadium.

2. Use of a precipitate according to claim 1, **characterized in that** said aluminium and gold precipitate Al₂Au₅ forms an intermetallic compound giving said alloy a hardness of more than 250 HV, in order to improve the structural hardening of said alloy.

3. Use of a precipitate according to claim 1 or 2, **characterized in that** said additional metal is silver.

4. Use of a precipitate according to claim 1 or 2, **characterized in that** said additional metal is silver, and is completed by another additional metal of lower concentration than that of silver.

5. Use of a precipitate according to claim 4, **characterized in that** said other additional metal is copper.

6. Use of a precipitate according to any of the preceding claims, **characterized in that** said rapid cooling is achieved by water hardening.

7. Use of a precipitate according to any of the preceding claims, **characterized in that** said structuring tempering treatment is performed at least 24 hours after said rapid cooling.

8. Piece of orology or jewellery including at least one component made of a 18 carat gold-based alloy with improved hardness including a selected aluminium and gold precipitate Al₂Au₅ used according to any of the preceding claims and inserted in an FCC structure resulting from the solution heat treatment of a mixture of gold, aluminium and said at least one additional metal, and of said selected aluminium and gold precipitate Al₂Au₅, said component including at least 75% of gold, 0.1% to 2.1% of aluminium, and the complement to 100%, comprised between 22,4% and 24,0%, of at least one selected additional metal, and still **characterized in that** said additional metal is selected from among following elements: silver, chromium, copper, iron, hafnium, manganese, niobium, palladium, platinum, vanadium.
